# EUROPÄISCHE PATENTSCHRIFT

(11) **EP 1 814 679 B1**
(45) Veröffentlichungstag und Bekanntmachung des Hinweises auf die Patenterteilung: **18.02.2009**
(21) Anmeldenummer: 05803680.7
(22) Anmeldetag: 25.10.2005
(51) Int. Cl.: B21J 7/14, B21J 5/00, B21J 5/10, B21J 13/10, B21B 23/00

(54) **VERFAHREN ZUM HERSTELLEN EINES NAHTLOS WARMGEFERTIGTEN STAHLROHRES**
METHOD FOR PRODUCTION OF A SEAMLESS HOT-FINISHED STEEL TUBE
PROCEDE POUR PRODUIRE UN TUBE D'ACIER SANS SOUDURE USINE A CHAUD

(30) Priorität: 25.10.2004 DE 102004052406; 24.10.2005 DE 102005052178
(43) Veröffentlichungstag der Anmeldung: 08.08.2007
(73) Patentinhaber: V & M Deutschland GmbH, 40472 Düsseldorf (DE)
(72) Erfinder: PRASSER, Christoph, 45133 Essen (DE); KÜMMERLING, Rolf, 47249 Duisburg (DE); WIEDENMAIER, Stefan, 52074 Aachen (DE); LEFEBVRE, Pierre, F-59570 Bavay (FR); WIESER, Rupert, A-3353 Seitenstetten (AT); KOPPENSTEINER, Robert, A-4400 Steyr (AT)
(74) Vertreter: Meissner, Peter E.
(86) Internationale Anmeldenummer: PCT/DE2005/001944
(87) Internationale Veröffentlichungsnummer: WO 2006/045301

(56) Entgegenhaltungen:
- EP-A- 0 610 509
- GB-A- 873 988
- US-A- 4 157 026
- PATENT ABSTRACTS OF JAPAN Bd. 012, Nr. 045 (M-667), 10. Februar 1988 (1988-02-10) & JP 62 197237 A (NIPPON STEEL CORP), 31. August 1987 (1987-08-31)
- DATABASE WPI Derwent Publications Ltd., London, GB; AN 1992-054916 XP002363171 -& SU 1 634 355 A (URALSKY POLITEKHN INST) 15. März 1991 (1991-03-15)

## Beschreibung

Die Erfindung betrifft ein Verfahren zum Herstellen eines nahtlos warmgefertigten Stahlrohres gemäß dem Oberbegriff des Patentanspruches 1.

Nach der Erfindung der Brüder Mannesmann aus einem erwärmten Block ein dickwandiges Hohlblockrohr zu erzeugen, hat es verschiedene Vorschläge gegeben, dieses Hohlblockrohr in gleicher Hitze in einer weiteren Warmarbeitsstufe zu strecken. Stichworte dazu sind das Kontiwalzverfahren, das Stoßbankverfahren, das Stopfenwalzverfahren und das Pilgerschrittverfahren (Stahlrohr-Handbuch, 10. Auflage, Vulkan-Verlag Essen 1986, III. Herstellverfahren).

Alle genannten Verfahren haben für verschiedene Abmessungsbereiche und Werkstoffe ihre Vorzüge, wobei es auch Überschneidungen gibt. Für den mittleren Abmessungsbereich von 5" bis 18" kommen das Konti- und Stopfenwalzverfahren, für den Abmessungsbereich bis 26" das Pilgerschrittverfahren zum Einsatz. Bei dickerer Wand im Bereich von > 30 mm sind das Konti- und Stopfenwalzverfahren weniger geeignet, während das Pilgerschrittverfahren zwar keine Probleme mit der Wanddicke hat, aber im Fertigungstakt langsamer ist. Nachteilig bei allen genannten Verfahren sind die mehr oder weniger langen Umrüstzeiten bei Abmessungswechsel.

Kennzeichnend für die Herstellung nahtloser Rohre aus einem erwärmten Block sind die drei Schritte Lochen - Strecken - Reduzierwalzen (H. Biller, Das Walzen nahtloser Rohre - Probleme der Verfahrensauswahl, Stahl und Eisen 106 (1986) Nr. 9, Seite 431 - 437).

Ein anderes Verfahren nahtloser Stahlrohre ist aus der EP 0 610 509 A bekannt zur Herstellung.

Schon seit längerem hat man versucht einen Schritt einzusparen, um die Herstell- und Anlagekosten zu senken. Diese Bemühungen sind bislang wenig erfolgreich gewesen.

In der DE 1 906 961 A1 ist ein Verfahren zum Herstellen von nahtlosen Rohren aus im Strangguss hergestellten Hohlkörpern offenbart. Bei diesem bekannten Verfahren wird der gegossene Strang geteilt und das jeweilige Teilstück unter Zuhilfenahme eines Innenwerkzeuges und Warmwalzschmiedens vorgestreckt. Danach wird das vorgestreckte Teilstück auf einer kontinuierlichen Walzstraße zu einem Vorrohr (Luppe) ausgewalzt und durch nachfolgendes Streckreduzieren daraus ein Fertigrohr erzeugt. Dieses vorgeschlagene Verfahren soll angewendet werden bei der Massenproduktion von Rohren mit kleinen Durchmessern aus im Strangguss herstellten Hohlkörpern. Der Vorschlag soll das Problem der starken Beanspruchung der Schrägwalzen beim Vorstrecken überwinden helfen.

Aufgabe der Erfindung ist es, ein Herstellungsverfahren für nahtlose warmgefertigte Stahlrohre anzugeben, das für den Abmessungsbereich von 5" bis 30" Außendurchmesser und Wanddicken³ 0,1 x Außendurchmesser für den Bereich 5" bis < 16" Außendurchmesser oder ≥ 40 mm Wanddicke für den Bereich 16" bis 30" Außendurchmesser auch für kleine Losgrößen im Hinblick auf Ausbringen und Produktivität den bekannten Verfahren überlegen ist.

Diese Aufgabe wird ausgehend vom Oberbegriff in Verbindung mit dem kennzeichnenden Teil des Anspruches 1 gelöst. Vorteilhafte Weiterbildungen sind Gegenstand von Unteransprüchen.

Nach der Lehre der Erfindung wird der bislang bekannte zweite und dritte durch Walzen gekennzeichnete Umformschritt (Streckwalzen und Reduzierwalzen) ersetzt durch einen Umformschritt in Form eines Radialschmiedeprozesses unter Verwendung eines in den Hohlblock eingeschobenen Innenwerkzeuges und mindestens zwei auf die Mantelfläche des Hohlblockes einwirkender Schmiedebacken einer Schmiedemaschine, wobei der Hohlblock getaktet in der Phase des Leerhubes der Schmiedebacken gedreht und axial verschoben wird. Je nach Art der Steuerung kann die Drehung und der axiale Vorschub des Hohlblockes gleichzeitig oder zeitlich versetzt erfolgen.

Das vorgeschlagene Verfahren hat den Vorteil, dass auch dickwandige Rohre optimal herstellbar und die Umrüstzeiten gering sind. Ähnlich dem Pilgern wird beim Streckprozess durch Schmieden auch bei sehr dickwandigen Rohren noch eine hohe Streckung erreicht. Damit sind auch bei dickwandigen Rohren große Rohrlängen darstellbar.
Ein weiterer Vorteil ist darin zu sehen, dass in den überwiegenden Fällen auf das ansonsten notwendige nachgeschaltete Maßwalzwerk verzichtet werden kann, da nach dem Streckprozess durch Schmieden das so erzeugte warmfertige Rohr Fertigrohrqualität aufweiset.

Der vorgeschlagene Schmiedeprozess ist dann besonders effektiv und qualitativ günstig, wenn statt zwei, insgesamt vier Schmiedebacken verwendet werden, die in einer Ebene synchron auf die Mantelfläche des Hohlblockes einwirken. Zur besseren Verteilung, insbesondere der thermischen Belastung, kann es vorteilhaft sein, das Innenwerkzeug während des Schmiedens in gleicher Richtung bzw. entgegengesetzt des axialen Vorschubes zu bewegen.

Bei großen Streckgraden (> 4) und geringer Wanddicke (< 30 mm) kann es erforderlich sein, vor dem Schmieden im Hohlblock ein Trenn- und Schmiermittel z. B. auf Phosphaterm- oder Graphitbasis anzubringen. Dadurch wird vermieden, dass es zu einem Festbacken des geschmiedeten Hohlblockes auf dem Innenwerkzeug kommt.

Der erste Umformschritt kann wahlweise ein Lochpressen oder ein Lochen mittels Schrägwalzen sein. Nach dem Lochpressen wird der Boden abgetrennt oder durchstoßen. Das Abtrennen kann über Brennschneiden oder über Warmsägen erfolgen. Der durch Lochpressen oder durch Lochen mittels Schrägwalzen erzeugte Hohlblock kann direkt geschmiedet oder durch ein nachgeschaltetes Schrägwalzen vorgestreckt werden, bevor er durch das Schmieden seine Fertigrohrabmessung erhält.

Bei dieser Verfahrensweise kann das Abtrennen bzw. das Durchstoßen des Bodens nach dem Lochpressen entfallen. Für das Schrägwalzen wird eine Zweiwalzen- oder Dreiwalzenmaschine eingesetzt. Je nach Vorverfahren ist eine Entzunderung der Außen- und/oder Innenoberfläche vorteilhaft.

Das geschmiedete Fertigrohr ist nach den üblichen Adjustageschritten wie Ablängen, visuelle Prüfung, Markieren usw. entweder sofort auslieferungsfähig oder wird zuvor einer Wärmebehandlung und/oder einer zerstörungsfreien Prüfung unterzogen. Die Wärmebehandlung kann ein Normalisieren oder ein Vergüten sein. Je nach Geradheitsanforderung ist ein Richten erforderlich. Ebenso kann bei entsprechenden Lieferanforderungen ein Überschleifen oder ein anderes geeignetes spanabtragendes Bearbeiten der Außenoberfläche notwendig sein, um die durch den Schmiedeprozess hervorgerufenen geringen Unebenheiten zu beseitigen.
Der einzusetzende Ausgangsblock ist entweder ein Abschnitt eines Stranggussstabes, vorzugsweise ein Rundstranggussstab oder ein Gussblock (Ingot). Je nach verwendetem Lochprozess kann bei schwer umformbaren Werkstoffen eine Vorverformung des Stranggusses durch Walzen oder Schmieden erforderlich sein. Die Erwärmung des Ausgangsblockes erfolgt in bekannter Weise in einem Drehherd- oder in einem Hubbalkenofen. Bei hohen Gewichten sind auch andere Erwärmungsöfen, wie z. B. Tieföfen, denkbar.

Anhand schematischer Darstellungen wird das erfindungsgemäße Verfahren im Folgenden näher erläutert.

Es zeigen
- **Figur 1**: das erfindungsgemäße Verfahren mit einem Lochaggregat (Schrägwalze),
- **Figur 2**: das erfindungsgemäße Verfahren mit einem Lochaggregat (Schrägwalze) und einem nachgeschaltetem Vorstreckaggregat (Elongator).
- **Figur 3**: im Längsschnitt einen im Eingriff sich befindenden Hohlblock
- **Figur 4**: ein Schnitt in Richtung A - A in Figur 3

**Figur 1** zeigt als schematische Darstellung das erfindungsgemäße Verfahren mit nur einem Lochaggregat als ersten Umformschritt. Beispielhaft wird ein von einem Stahl-Stranggussstab abgeteilter Block 1 in einen Drehherdofen 2 eingelegt und auf Umformtemperatür, z. B. 1250°C, erwärmt. Nach der Erwärmung und dem Verlassen des Drehherdofens 2 wird der erwärmte Block über einen Rollgang 3 einem Lochaggregat zugeführt.

In diesem Ausführungsbeispiel ist das Lochaggregat als Schrägwalzwerk 4 mit zwei Schrägwalzen 5, 5' ausgebildet. Dazu gehört ein Innenwerkzeug, bestehend aus einem Lochdorn 6 und einer Haltestange 7. Da das Lochen mittels Schrägwalzen hinlänglich bekannt ist, erübrigt sich ein näheres Eingehen darauf.
Durch das Lochen ist aus dem Block 1 ein Hohlblock 8 erzeugt worden, der über einen Quertransport 9 zur Schmiedemaschine 10 gelangt. Der nachfolgende Streckprozess durch Radialschmieden bildet erfindungsgemäß die Zusammenfassung des ansonsten üblichen zweiten und dritten Umformschrittes anstelle des sonst üblichen Walzens, sei es als Konti-, Stopfen- oder Pilgerschrittverfahren mit nachgeschaltetem Reduzierwalzen.

Nach Einfahren eines Innenwerkzeuges 11, vorzugsweise in Form eines zylindrischen Domes, wird der Hohlblock 8 durch einen auf der Einlaufseite angeordneten Manipulator 13 längs durch den Schmiedeständer 14 transportiert und gleichzeitig dabei gedreht. Diese Drehung und der axiale Vorschub des Hohlblockes 8 erfolgt getaktet in der Phase des Leerhubes der Schmiedebacken entweder gleichzeitig oder zeitlich versetzt.

Auf der Auslaufseite übernimmt später ein zweiter Manipulator 12 das Fertigrohr 16, um den Schmiedeprozess zu Ende führen zu können. Das Schmiedeaggregat ist hier nur schematisch dargestellt und weist hier nicht dargestellte, den Hohlblock 8 umgreifende Schmiedebacken auf, die auf die Mantelfläche einwirken, um durch Verringerung sowohl des Außendurchmessers als auch der Wanddicke den Hohlblock 8 zu strecken.

Nach dem Streckprozess durch Schmieden wird das warmfertige Rohr 16 entsprechend dem Pfeil 15 in die Adjustagelinie transportiert, um es dort versandfertig zu machen. Die Adjustage umfasst üblicherweise ein Ablängen, eine visuelle Prüfung, ein Markieren und je nach Anforderung eine zuvor durchgeführte Wärmebehandlung und/oder eine zerstörungsfreie Prüfung. Aus Platzgründen ist das warmgefertigte Rohr 16 kürzer dargestellt als es der Streckung entsprechen würde.

Beispielhaft wird entsprechend dem in **Figur 1** dargestellten Arbeitsablauf aus einem Block 1 mit der Abmessung 406 mm rund und einer Länge von 2,8 m nach dem Lochen ein Hohlblock 8 der Abmessung 390 aüßerer Durchmesser x 123 mm Wanddicke mit einer Länge von 3,5 m erzeugt. Nach dem Schmieden weist das warmgefertigte Rohr 16 einen äußeren Durchmesser von 203 mm auf mit einer Wanddicke von 50 mm und einer Länge von 15 Meter.

**Figur 2** zeigt eine Variante des Verfahrens gemäß **Figur 1**, wobei für gleiche Teile gleiche Bezugszeichen gewählt worden sind. Der erste Umformschritt ist bis zur Erzeugung eines Hohlblockes 8 identisch mit dem bei **Figur 1** erläuterten Umformschritt.
Vor dem Streckprozess durch Schmieden, dem zweiten Umformschritt, ist jedoch noch ein Vorstreckaggregat, ein sogenannter Elongator 17, angeordnet. Auch der Elongator ist in diesem Ausführungsbeispiel als Schrägwalzwerk ausgebildet mit zwei Schrägwalzen 18, 18' und einem Innenwerkzeug, bestehend aus einem Stopfen 19, der mit einer Haltestange 20 verbunden ist.

Der das Lochaggregat verlassende Hohlblock 8 wird über einen Quertransport 9 der Eingangsseite des Elongators 17 zugeführt. Durch das Schrägwalzen wird der Hohlblock 8 vorgestreckt und ein in der Wanddicke verringerter Hohlblock 8' erzeugt. Der Durchmesser des Hohlblockes 8' kann nach dem Vorstrecken gleich, kleiner oder größer sein.

Danach wird der Hohlblock 8' über einen Quertransport 9' der schon in **Figur 1** erläuterten Schmiedemaschine 10 zugeführt. Da die nachfolgenden Schritte identisch sind erübrigt sich eine Wiederholung.

Beispielhaft wird entsprechend dem in **Figur 2** dargestellten Arbeitsablauf aus einem Block 1 mit der Abmessung 500 mm rund und einer Länge von 4 m nach dem Lochen ein Hohlblock 8 der Abmessung 500 mm aüßerer Durchmesser x 180 mm Wanddicke mit einer Länge von 4,3 m erzeugt.

Nach Durchlaufen des Elongators liegt ein Hohlblock 8' mit den Abmessungen 480 mm aüßerer Durchmesser x 120 mm Wanddicke und 5,8 m Länge vor.

Nach dem Streckprozess durch Schmieden weist das warmfertige Rohr 16 einen äußeren Durchmesser von 339,7 mm, eine Wanddicke von 75 mm und eine Länge von 12,6 m auf.

**Figur 3** zeigt in einem Längsschnitt einen im Eingriff sich befindenden zu schmiedenden Hohlblock 8, der von links in die Schmiedemaschine einläuft und rechts als warmfertiges Rohr 16 die Schmiedemaschine verlässt. Im Schmiedebereich wirken auf der Außenseite in diesem Ausführungsbeispiel vier Schmiedebacken 21. 21'. 21", 21'" und auf der Innenseite ein zylindrischer Dorn 22 zusammen. Der Dorn 22 wird durch eine Haltestange 23 in Position gehalten, kann aber auch alternativ während des Schmiedeprozesses axial vor oder zurück bewegt werden.

Der Drehpfeil 24 sowie der Axialpfeil 25 sollen verdeutlichen, dass während des Leerhubes der Schmiedebacken 21 - 21 "' der Hohlblock 8 gedreht und axial weiter geschoben wird.

Jede Schmiedebacke 21 - 21'" weist im Längsschnitt einen überwiegend konisch gestalteten Einlaufabschnitt 26 und einen daran sich anschließenden Glättteil 27 auf. Der Einlaufteil 26 kann auch leicht konvex gekrümmt sein.

Im Querschnitt gesehen **(****Figur 4****)** weisen alle Schmiedebacken 21 - 21"' eine konkave Krümmung auf. Im Regelfall ist die Krümmung ein Kreisbogen, dessen Radius größer ist als der aktuelle Radius des zu schmiedenden Teiles.

Die in den **Figuren 3** und **4** eingezeichneten Bewegungspfeile 28 sollen den radialen Hub der jeweiligen Schmiedebacke 21 - 21"' verdeutlichen.

### Bezugszeichenliste

| **Nr.** | **Bezeichnung** |
|---|---|
| 1 | Block |
| 2 | Drehherdofen |
| 3,3' | Rollgang |
| 4 | Schrägwalzwerk |
| 5,5' | Schrägwalze |
| 6 | Lochdorn |
| 7 | Haltestange |
| 8 | Hohlblock |
| 9,9' | Quertransport |
| 10 | Schmiedemaschine |
| 11 | Innenwerkzeug |
| 12 | Manipulator, Auslaufseite |
| 13 | Manipulator, Einlaufseite |
| 14 | Schmiedeständer |
| 15 | Transportpfeil |
| 16 | warmfertiges Rohr |
| 17 | Elongator |
| 18, 18' | Schrägwalze |
| 19 | Stopfen |
| 20 | Haltestange |
| 21, 21', 21", 21"' | Schmiedebacke |
| 22 | Dorn |
| 23 | Haltestange |
| 24 | Drehpfeil |
| 25 | Axialpfeil |
| 26 | Einlaufabschnitt |
| 27 | Glättteil |
| 28 | Bewegungspfeil |

## Patentansprüche

1. Verfahren zum Herstellen eines nahtlos warmgefertigten Stahlrohres bei dem ausgehend von einem auf Umformtemperatur erwärmten Block in einem ersten Umformschritt durch Lochen ein dickwandiger Hohlblock erzeugt wird, der anschließend in gleicher Hitze in einem zweiten Umformschritt durch Walzen unter Veränderung des Durchmessers und der Wanddicke zum Vorrohr (Luppe) gestreckt und in einem dritten Umformschritt durch Reduzierwalzen daraus ein Fertigrohr erzeugt wird
**dadurch gekennzeichnet,**
**dass** der zweite und dritte durch Walzen gekennzeichnete Umformschritt ersetzt wird durch einen Umformschritt in Form eines Radialschmiedeprozesses unter Verwendung eines in den Hohlblock eingeschobenen Innenwerkzeuges und mindestens zwei auf die Mantelfläche des Hohlblockes einwirkender Schmiedebacken einer Schmiedemaschine, wobei der Hohlblock getaktet in der Phase des Leerhubes der Schmiedebacken gedreht und axial verschoben wird.

2. Verfahren nach Anspruch 1
**dadurch gekennzeichnet,**
**dass** die Drehung und der axiale Vorschub des Hohlblockes gleichzeitig oder zeitlich versetzt erfolgt.

3. Verfahren nach Anspruch 1 und 2
**dadurch gekennzeichnet,**
**dass** vier Schmiedebacken verwendet werden, die in einer Ebene synchron auf die Mantelfläche des Hohlblockes einwirken.

4. Verfahren nach den Ansprüchen 1 - 3
**dadurch gekennzeichnet,**
**dass** das Innenwerkzeug während des Schmiedens steht.

5. Verfahren nach den Ansprüchen 1 - 3
**dadurch gekennzeichnet,**
**dass** das Innenwerkzeug in gleicher Richtung wie der axiale Vorschub während des Schmiedens bewegt wird.

6. Verfahren nach den Ansprüchen 1 - 3
**dadurch gekennzeichnet,**
**dass** das Innenwerkzeug entgegengesetzt dem axialen Vorschub während des Schmiedens bewegt wird.

7. Verfahren nach einem der Ansprüche 1 - 6
**dadurch gekennzeichnet,**
**dass** auf der Innenseite des Hohlblockes vor Beginn des Radialschmiedeprozesses ein Trenn- und Schmiermittel aufgebracht wird.

8. Verfahren nach einem der Ansprüche 1 - 7
**dadurch gekennzeichnet,**
**dass** der erste Umformschritt ein Lochpressen ist.

9. Verfahren nach Anspruch 8
**dadurch gekennzeichnet,**
**dass** nach dem Lochpressen der Boden durchstoßen wird.

10. Verfahren nach Anspruch 8
**dadurch gekennzeichnet,**
**dass** nach dem Lochpressen der Boden abgetrennt wird.

11. Verfahren nach den Ansprüchen 8-10
**dadurch gekennzeichnet,**
**dass** nach dem Lochpressen und Beseitigen des Bodens der Hohlblock innen und außen entzundert wird.

12. Verfahren nach Anspruch 8
**dadurch gekennzeichnet,**
**dass** nach dem Lochpressen ein Vorstrecken mittels Schrägwalzen erfolgt.

13. Verfahren nach Anspruch 12
**dadurch gekennzeichnet,**
**dass** nach dem Schrägwalzen der Hohlblock innen entzundert wird.

14. Verfahren nach einem der Ansprüche 1 - 7
**dadurch gekennzeichnet,**
**dass** der erste Umformschritt ein Lochen mittels Schrägwalzen ist.

15. verfahren nach Anspruch 14
**dadurch gekennzeichnet,**
**dass** nach dem Lochen ein Vorstrecken mittels Schrägwalzen erfolgt.

16. Verfahren nach den Ansprüche 14 und 15
**dadurch gekennzeichnet,**
**dass** der erzeugte Hohlblock innen entzundert wird.

17. verfahren nach einem der Ansprüche 1 - 16
**dadurch gekennzeichnet,**
**dass** das Fertigrohr einer Wärmebehandlung unterzogen wird.

18. Verfahren nach einem der Ansprüche 1 - 17
**dadurch gekennzeichnet,**
**dass** das Fertigrohr gerichtet wird.

19. Verfahren nach einem der Ansprüche 1 - 18
**dadurch gekennzeichnet,**
**dass** die Außenoberfläche des Fertigrohres spanabhebend bearbeitet wird.

20. Verfahren nach Anspruch 19
**dadurch gekennzeichnet,**
**dass** die Bearbeitung ein Schleifen ist.

## Claims

1. A method of manufacturing a seamless hot-finished steel tube, wherein, starting from a block heated to shaping temperature, a thick-walled hollow block is produced in a first shaping step by piercing and is then drawn at the same temperature in a second shaping step by rolling, during which the diameter and the wall thickness change, to form a rough tube (bloom), and a finished tube is produced therefrom in a third shaping step by reduction rolling, **characterised in that** the second and third shaping steps defined by rolling are replaced by a shaping step in the form of a radial forging process using an internal tool inserted into the hollow block and at least two forging jaws of a forging machine that act on the outer surface of the hollow block, wherein the hollow block is rotated and axially displaced in a timed manner in the idle stroke phase of the forging jaws.

2. A method according to claim 1, **characterised in that** the rotation and the axial feed of the hollow block take place simultaneously or in a temporally staggered manner.

3. A method according to claims 1 and 2, **characterised in that** four forging jaws are used which act synchronously on the outer surface of the hollow block in one plane.

4. A method according to claims 1 to 3, **characterised in that** the internal tool is stationary during forging.

5. A method according to claims 1 to 3, **characterised in that** the internal tool is moved in the same direction as the axial feed during forging.

6. A method according to claims 1 to 3, **characterised in that** the internal tool is moved counter to the axial feed during forging.

7. A method according to any one of claims 1 to 6, **characterised in that** a releasing and lubricating agent is applied to the inside of the hollow block before commencement of the radial forging process.

8. A method according to any one of claims 1 to 7, **characterised in that** the first shaping step is punching.

9. A method according to claim 8, **characterised in that** the base is broken through after punching.

10. A method according to claim 8, **characterised in that** the base is removed after punching.

11. A method according to claims 8 to 10, **characterised in that** the hollow block is internally and externally descaled after punching and removal of the base.

12. A method according to claim 8, **characterised in that** rough drawing takes place by means of diagonal rolling after punching.

13. A method according to claim 12, **characterised in that** the hollow block is internally descaled after diagonal rolling.

14. A method according to any one of claims 1 to 7, **characterised in that** the first shaping step is piercing by means of diagonal rolling.

15. A method according to claim 14, **characterised in that** rough drawing takes place by means of diagonal rolling after piercing.

16. A method according to claims 14 and 15, **characterised in that** the hollow block produced is internally descaled.

17. A method according to any one of claims 1 to 16, **characterised in that** the finished tube undergoes heat treatment.

18. A method according to any one of claims 1 to 17, **characterised in that** the finished tube is straightened.

19. A method according to any one of claims 1 to 18, **characterised in that** the outer surface of the finished tube is machined.

20. A method according to claim 19, **characterised in that** the machining is a grinding process.

## Revendications

1. Procédé destiné à la fabrication d'un tube en acier sans soudure fabriqué à chaud dans lequel, à partir d'un lingot chauffé à la température de déformation, on produit dans une première phase de déformation par perçage un lingot creux à paroi épaisse qui est ensuite, à la même température, dans une deuxième phase de déformation, étiré par laminage avec modification du diamètre et de l'épaisseur de paroi pour former le tube préliminaire (ébauche de tube), et dans lequel, à partir de celui-ci, on produit un tube fini dans une troisième phase de déformation par laminage réducteur
**caractérisé en ce que** la deuxième et la troisième phases de déformation **caractérisées par** le laminage sont remplacées par une phase de déformation sous la forme d'un procédé de forgeage radial utilisant un outil intérieur introduit dans le lingot creux et au moins deux mâchoires de forgeage d'une machine à forger agissant sur la surface d'enveloppe du lingot creux, le lingot creux étant tourné et avancé dans le sens axial de manière synchronisée au cours de la phase de course à vide des mâchoires de forgeage.

2. Procédé selon la revendication 1,
**caractérisé en ce que** la rotation et l'avancée axiale du lingot creux ont lieu simultanément ou de manière décalée dans le temps.

3. Procédé selon les revendications 1 et 2,
**caractérisé en ce qu'**on utilise quatre mâchoires de forgeage qui agissent dans un plan de manière synchronisée sur la surface d'enveloppe du lingot creux.

4. Procédé selon les revendications 1 à 3,
**caractérisé en ce que** l'outil intérieur est immobile pendant le forgeage.

5. Procédé selon les revendications 1 à 3,
**caractérisé en ce que** l'outil intérieur est déplacé dans le même sens que l'avancée axiale pendant le forgeage.

6. Procédé selon les revendications 1 à 3,
**caractérisé en ce que** l'outil intérieur est déplacé à l'inverse de l'avancée axiale pendant le forgeage.

7. Procédé selon l'une des revendications 1 à 6,
**caractérisé en ce que**, avant le début du processus de forgeage radial, un agent de démoulage et de lubrification est appliqué sur la face intérieure du lingot creux.

8. Procédé selon l'une des revendications 1 à 7,
**caractérisé en ce que** la première phase de déformation est un poinçonnage.

9. Procédé selon la revendication 8,
**caractérisé en ce que**, après le poinçonnage, le fond est percé.

10. Procédé selon la revendication 8,
**caractérisé en ce que**, après le perçage, le fond est sectionné.

11. Procédé selon les revendications 8 à 10,
**caractérisé en ce que**, après le poinçonnage et l'élimination du fond, le lingot creux est décalaminé à l'intérieur et à l'extérieur.

12. Procédé selon la revendication 8,
**caractérisé en ce que**, après le poinçonnage, un étirage préliminaire a lieu par laminage perçage.

13. Procédé selon la revendication 12,
**caractérisé en ce que**, après le laminage perçage, le lingot creux est décalaminé à l'intérieur.

14. Procédé selon l'une des revendications 1 à 7,
**caractérisé en ce que** la première phase de déformation est un perçage par laminage perçage.

15. Procédé selon la revendication 14,
**caractérisé en ce que**, après le perçage, un étirage préliminaire a lieu par laminage perçage.

16. Procédé selon les revendications 14 et 15,
**caractérisé en ce que** le lingot creux produit est décalaminé à l'intérieur.

17. Procédé selon l'une des revendications 1 à 16,
**caractérisé en ce que** le tube fini est soumis à un traitement thermique.

18. Procédé selon l'une des revendications 1 à 17,
**caractérisé en ce que** le tube fini est dressé.

19. Procédé selon l'une des revendications 1 à 18,
**caractérisé en ce que** la surface extérieure du tube fini est usinée par enlèvement de copeaux.

20. Procédé selon la revendication 19,
**caractérisé en ce que** l'usinage est une rectification.
